# EUROPÄISCHE PATENTSCHRIFT

(11) **EP 1 317 763 B1**
(45) Veröffentlichungstag und Bekanntmachung des Hinweises auf die Patenterteilung: **14.05.2008**
(21) Anmeldenummer: 01980371.7
(22) Anmeldetag: 11.09.2001
(51) Int. Cl.: H01H 85/11

(54) **SICHERUNGSEINSATZ, VERFAHREN ZU SEINER HERSTELLUNG UND LOTSUBSTANZ**
FUSE LINK, METHOD FOR THE PRODUCTION THEREOF AND SOLDERING SUBSTANCE
CARTOUCHE FUSIBLE, SON PROCEDE DE PRODUCTION, AINSI QUE SUBSTANCE DE BRASURE

(30) Priorität: 13.09.2000 EP 00119932
(43) Veröffentlichungstag der Anmeldung: 11.06.2003
(73) Patentinhaber: SIEMENS AKTIENGESELLSCHAFT, 80333 München (DE)
(72) Erfinder: ETSCHMAIER, Alexander, A-8700 Leoben (AT); WIESER, Helmut, 93073 Neutraubling (DE)
(86) Internationale Anmeldenummer: PCT/EP2001/010499
(87) Internationale Veröffentlichungsnummer: WO 2002/023575

(56) Entgegenhaltungen:
- DE-A- 2 551 627
- GB-A- 840 655
- US-A- 2 703 352
- US-A- 3 627 517
- US-A- 6 075 434

## Beschreibung

Die Erfindung bezieht sich zunächst auf einen Sicherungseinsatz, insbesondere für Niederspannungs-Hochleistungs-Sicherungen, NH-Sicherungen, der zumindest einen Schmelzleiter mit einer Lotsubstanz in einem Lotdepot eines Trägers aufweist, im Einzelnen nach Gattungsbegriff von Patentanspruch 1. Hierbei ist das Lot auf der Basis von Zinn und der Träger auf der Basis von Kupfer gebildet. Derartige Sicherungseinsätze sind auf dem Markt üblich.

Bei den auf dem Markt befindlichen Sicherungseinsätzen dient als Lotsubstanz meistens eine Zinn-Cadmium-Legierung. Üblich ist SnCd 80 20, also eine Legierung mit 80 Gewichtsprozent Zinn und 20 Gewichtsprozent Cadmium. Neuerdings möchte man Cadmium aus Gründen des Umweltschutzes vermeiden. Es sind Sicherungseinsätze auf dem Markt, deren Schmelzleiter eine Lotsubstanz aus SnBi 95 5 aufweisen. Hierbei streuen die Abschmelzzeiten der mit diesem Lot versehenen Schmelzleiter deutlich weiter als die mit den herkömmlichen SnCd-Loten.

SnBi-Lote neigen allgemein zum Zerfließen. Um dies zu verhindern, ist bei einem auf dem Markt befindlichen Sicherungseinsatz das Lot mit einer Silikon enthaltenden Schicht abgedeckt. Hierbei kann das Löschverhalten des Sicherungseinsatzes beim Zersetzen des Silikons infolge der Kohlenstoffatome sich deutlich verschlechtern.

Das System Schmelzleiter und Lot ist generell so auszulegen, dass bei länger anstehenden Überströmen das Lot örtlich aufschmilzt, den Werkstoff seines Trägers, also den Schmelzleiter anlöst und damit das Abschalten beschleunigt. Man spricht hier üblicherweise von einem M-Effekt. Das Lot soll dabei folgenden Bedingungen genügen:
- Eine ausreichende Löslichkeit der Lotsubstanz für den Schmelzleiterwerkstoff, in der Regel Kupfer,
- kein Zerfließen des Lotes während des Abschmelzens,
- Lotbrücken zwischen den Enden des abgeschmolzenen Schmelzleiters sollen vermieden werden.

Als Lotstoppmittel, das ein Zerfließen des Lotes bei einer Lotsubstanz ohne Cadmium verhindern soll, ist bereits eine organische Beschichtung vorgesehen worden. Hierdurch kann man zwar das Zerfließen von Lotsubstanzen ohne Cadmium vermeiden, durch die thermische Zersetzung der organischen Matrix beim Abschmelzen des Schmelzleiters, also zum Abschalten der Sicherung, kann sich jedoch ein elektrisch leitender Kunststofffilm bilden, wodurch das Trennen des Stromkreises verhindert sein kann.

Das Problem des Zerfließens besteht, seit man versucht, mit cadmiumfreien Loten zu arbeiten.

Der Erfindung liegt zunächst die Aufgabe zugrunde, einen Sicherungseinsatz zu entwickeln, der mit einem cadmiumfreien Lot auf dem Schmelzleiter arbeitet und bei dem die geschilderten Probleme, insbesondere des Streuens der Abschaltwerte und des Zerfließens des Lotes so verbessert werden, dass die ansonsten guten Eigenschaften von cadmiumhaltigen Schmelzleitersystemen erzielt werden.

Das Dokument US 3627517 offenbart einen Sicherungseinsatz gemäß Oberbegriff des Anspruchs 1.

Die Lösung der geschilderten Aufgabe erfolgt nach der Erfindung zunächst durch einen Sicherungseinsatz nach Anspruch 1. Das Lot enthält hierbei als wirksame Substanz eine Zinnlegierung mit zwei weiteren Bestandteilen, wobei ein erster nach Gewichtsprozenten größerer Bestandteil, der aber nach Gewichtsprozenten kleiner ist als der Anteil der Grundsubstanz Zinn, danach ausgewählt ist, die Schmelztemperatur des Lotes herabzusetzen. Ein zweiter, nach Gewichtsprozenten kleinerer Bestandteil ist ein Stoff, der sich im Zinn nicht löst, wo durch beim Abkühlen vom flüssigen in den festen Zustand Kristallisationskeime entstehen, die ein feines Gefüge bewirken und eine Vergröberung des Gefüges unter Belastung der Sicherung verhindern. Ein derartiges Schmelzleiter-Lot-System lässt sich darauf abstimmen, ein ähnliches Streuverhalten wie unter Verwendung von Cadmium und geeignete Ansprechzeiten aufzuweisen. Das feine Gefüge fördert offenbar die Auflösung des Trägerwerkstoffes, also des Schmelzleiters, wodurch die selben Abschmelzzeiten und gleichartiges Abschmelzverhalten wie bei Schmelzleitern mit herkömmlichen cadmiumhaltigen Schmelzleiter-Loten erzielt werden. Der Abschmelzvorgang wird dadurch nicht gesonderter Energieumsetzung ausgesetzt, so dass eine zusätzliche Erwärmung unterbleibt.

Die Ansprüche 2 bis 6 beziehen sich auf vorteilhafte Weiterbildungen des Lot-Schmelzleiter-Systems.

Der Erfindung liegt die weitere Aufgabe zugrunde, einen cadmiumfreien Sicherungseinsatz dahingehend weiterzuentwickeln, dass das Lot in seiner Beständigkeit gegen Zerfließen gefördert wird. Die Lösung der geschilderten Aufgabe erfolgt nach der Erfindung durch einen Sicherungseinsatz nach Anspruch 7. Hiernach wird das Lot, als Lotwerkstoff im Lotdepot eines Trägers, und bzw. oder der Träger mit einer Oxidhaut versehen. Die Oxidhaut kann thermisch gebildet werden oder chemisch. Es genügt, wenn die Oxidhaut im Grenzbereich zwischen Lot und Träger ausgebildet ist. In der Praxis kann man in Verbindung mit den üblichen geometrischen Konfigurationen im Bereich des Lotes oder in dessen Nähe die Benetzung des Trägers auch in gewünschter Weise durch die Geometrie der oxidierten Bereiche steuern.

Die Erfindung bezieht sich weiter auf ein Verfahren zur Herstellung eines Sicherungseinsatzes, wonach Lot und/oder Träger einer thermischen Behandlung in oxidierender Atmosphäre unterzogen werden. Es ist weiter ein Verfahren zur Herstellung eines Sicherungseinsatzes vorgesehen, wonach das Lot und/oder der Träger mit einer zum Lot und bzw. oder Träger affinen Substanz behandelt wird. Insbesondere eignet sich hierfür eine Natrium-Sulfid-Lösung.

Eine zum Lot und/oder Träger affine Substanz kann zwischen saugfähigen und mit der affinen Substanz getränkten Rollen aufgetragen werden.

Schließlich erfolgt die Lösung der gestellten Aufgaben erfindungsgemäß durch einen Lotwerkstoff, bestehend aus einer Zinn-Bismuth-Kupfer-Legierung, einer Zinn-Indium-Kupfer-Legierung oder einer Zinn-Bismuth-Eisen-Legierung. Als besonders vorteilhaft hat sich ein Lotwertstoff herausgestellt, der eine Zinn-Bismuth-Kupfer-Legierung mit 10 % bis 30 % Bismuth und 0,3 % bis 1,0 % Kupfer, zusammen mit Zinn 99,5 %, Rest übliche Verunreinigungen aufweist.

Die Erfindung soll nun anhand der Zeichnung und anhand von Beispielen näher erläutert werden.

In FIG 1 sind Abschmelzversuche in einem Diagramm aufgetragen, wobei links zum Vergleich eine herkömmliche Zinn-Cadmium-Lot-Substanz in ihrem Abschaltverhalten über mehrere Versuche nach dem Stand der Technik veranschaulicht ist. In den rechts folgend aufgetragenen Versuchsreihen ist das Abschaltverhalten von Zinn-Bismuth-Kupfer bei verschiedenen Anteilen veranschaulicht.

In FIG 2 sind in Gegenüberstellung, links für cadmiumfreies Lot ohne Kupfer, rechts für ein erfindungsgemäßes Ausführungsbeispiel mit cadmiumhaltigem Lot und Zinn-Bismuth mit Kupfer, jeweils ein Schmelzleiter mit Engstelle vor einem Lotdepot nach Ansprechen des Schmelzleiters und bei unterbrochenem Schmelzleiter wiedergegeben.

Im Diagramm nach FIG 1 ist auf der Ordinate die Ansprechzeit des Schmelzleiters in Sekunden bis zu seiner Unterbrechung aufgetragen und auf der Abszisse sind Zinnlegierungen mit den angegebenen Bestandteilen und ihren Anteilen aufgetragen. Es sind die Ergebnisse über mehrere Versuche aufgetragen. Als Träger für das Lot diente Kupfer. Zinn-Cadmium dient als Orientierungswert. Bei den cadmiumfreien Legierungen ist Bismuth mit einem Anteil in Gewichtsprozenten von 25 %, 15 % und 5 % jeweils bei einer Belastung mit 32 A Phasenstrom, hier gleichbedeutend mit dem 1,6-fachen Nennstrom, untersucht worden. Die Anteile von Kupfer liegen jeweils bei 0,8 %. Der Anteil von Zinn liegt bei der Differenz auf 99,5 %, wobei der Rest übliche Verunreinigungen ausmacht.

Der erste weitere Bestandteil der Zinnlegierung liegt in einem kleineren Anteil vor als der Anteil der Grundsubstanz Zinn. Durch diesen Bestandteil wird die Schmelztemperatur des Lotes herabgesetzt. Im vorliegenden Fall wurde Bismuth dafür eingesetzt. Ein zweiter, nach Gewichtsprozenten kleinerer Bestandteil ist ein Stoff, der sich im Zinn nicht löst, wodurch beim Abkühlen vom flüssigen in den festen Zustand Kristallisationskeime entstehen, die ein feines Gefüges bewirken. Hier wurde Kupfer verwendet. Aus dem Diagramm nach FIG 1 ist das Streuverhalten der jeweiligen Legierung zu ersehen und für eine bestimmte Geometrie des Schmelzleiters, mit einer Engstelle vor dem Lot, auch die Zeit bis zum Ansprechen und bis zum Abschalten. Diese Zeiten können für eine vorgesehene Strombelastung und bei Einsatz einer bestimmten Legierung für das Lot durch die Geometrie des Schmelzleiters und ggf. die Art und Bemessung einer Engstelle vor dem Lot stark beeinflusst werden.

Als gut geeignet haben sich Sicherungseinsätze mit einer Lotsubstanz des Schmelzleiters aus Zinn-Bismuth-Kupfer-Legierung, aus Zinn-Indium-Kupfer-Legierung und aus Zinn-Bismuth-Eisen-Legierung erwiesen.

Als besonders günstig hat sich eine Zinn-Legierung mit einem Anteil von 3 % bis 40 % Bismuth und mit 0,3 % bis 5,0 %, jeweils Gewichtsprozente, Kupfer erwiesen. Insgesamt bei einem Anteil von Zinn als Differenz auf 99,5 %, Rest übliche Verunreinigungen.

Als günstig erwiesen hat sich auch eine Zinn-Indium-Kupfer-Legierung mit den Bestandteilen im Verhältnis und nach Gewichtsprozenten: Sn von 70 % bis 96 %, In von 3 % bis 30 %, Cu von 0,3 % bis 5,0 %.

Unter den Zinn-Bismuth-Kupfer-Legierungen sind solche besonders günstig, deren Anteile, jeweils in Gewichtsprozent, in nachstehendem Bereich liegen:
Sn von 89 % bis 96 %,
Bi von 3 % bis 10 % und
Cu von 0,8 % bis 2,3 %.

Unter den Zinn-Bismuth-Kupfer-Legierungen zeigen besonders wenig Streuung und ein in der Praxis besonders vorteilhaftes Ansprechverhalten jene mit einem Anteil in Gewichtsprozente von:
Sn von 69 % bis 89 %,
Bi von 10 % bis 30 %,
Cu von 0,3 % bis 1,0 %.
Insgesamt 99,5 %, Rest übliche Verunreinigungen.

In FIG 2 sind für einen Schmelzleiter gleicher geometrischer Konfiguration eine unterbrochene Engstelle vor dem Lotdepot wiedergegeben, jeweils in Vergrößerung, wobei die größte Breite des Schmelzleiters in Natur 14 mm beträgt. In der linken Abbildung wurde bei einem Kupferschmelzleiter zum Vergleich ein Lot aus Zinn-Bismuth mit etwa 75 % Zinn und 25 % Bismuth verwendet. In der rechten Abbildung der FIG 2 ist für eine Zinn-Bismuth-Kupfer-Legierung bei 25 % Bismuth und 0,8 % Kupfer und einem Anteil von Zinn von 73,7 %, insgesamt 99,5 %, bei 0,5 % üblichen Verunreinigungen, die Situation nach Unterbrechung des Schmelzleiters durch die Loteinwirkung wiedergegeben. Man kann sich vorstellen, dass Lot und angegriffener Schmelzleiter im Schliffbild ein feines Gefüge und saubere Konturen aufweisen. Der Energieumsatz beim Abschmelzen des Schmelzleiters wird somit gering gehalten und die Entstehung von Wärmerissen vermieden.

Das Verhalten der vorgesehenen Dreistofflegierungen kann durch eine Oxidhaut auf dem Lot im Lotdepot und/oder auf dem Schmelzleiter, zumindest in der Umgebung des Lotdepots, weiter gefördert werden. Durch eine derartige Oxidhaut kann man ein Abfließen des schmelzenden Lots beim Ansprechen des Schmelzleiters im Sicherungseinsatz verhindern. Diese Maßnahme, eine Oxidhaut gezielt einzusetzen, lässt sich allgemein bei Loten einsetzen, die nicht von Haus aus ortsbeständig sind, unabhängig vom üblichen Aufbau des Lotes bzw. der als Lot dienenden Legierung.

Eine derartige Oxidhaut kann thermisch oder chemisch gebildet sein. Zur thermischen Oxidation kann das Lot und/oder der Träger in oxidierender Atmosphäre behandelt werden. Man kann gezielt mit örtlicher Wärmeeinwirkung, beispielsweise durch eine Klamme, arbeiten.

Für eine chemische Behandlung eignen sich zum Lot bzw. oder zum Träger affine Substanzen. So kann bei einem Träger auf der Basis von Kupfer der Schmelzleiter mit einer Natrium-Sulfid-Lösung behandelt werden. Dies kann im einfachsten Fall durch Aufpinseln oder durch saugfähige und mit der affinen Substanz getränkte Rollen erfolgen, die über den Schmelzleiter an der gewünschten Stelle hinwegrollen. Um ein Ausfließen des Lotes noch sicherer zu verhindern, genügt es, nur im Bereich des Lotes und der angrenzenden Bereiche des Trägers eine Oxidation vorzunehmen.

Cadmiumfreie Lotwerkstoffe für Sicherungseinsätze können vorteilhaft eine Zinn-Bismuth-Kupfer-Legierung, eine Zinn-Indium-Kupfer-Legierung oder eine Zinn-Bismuth-Eisen-Legierung sein. Hierbei ist es ohne Berücksichtung einer geometrischen Konfiguration des Schmelzleiters günstig, wenn die Anteile wie folgt vorliegen, jeweils in Gewichtsprozent:
Bismuth 10 % bis 30 %,
Kupfer 0,3 % bis 1,0 %,
zusammen mit Zinn 99,5 %, Rest Verunreinigungen.

## Patentansprüche

1. Sicherungseinsatz, insbesondere für Niederspannungs-Hochleistungs-Sicherungen, NH-Sicherungen, der zumindest einen Schmelzleiter mit einer Lotsubstanz in einem Lotdepot eines Trägers aufweist, wobei das Lot auf der Basis von Zinn und der Träger auf der Basis von Kupfer gebildet ist, wobei das Lot als wirksame cadmiumfreie Substanz eine Zinn-Legierung mit zwei weiteren Bestandteilen enthält, **dadurch gekennzeichnet, dass** ein erster, nach Gewichtsprozenten größerer Bestandteil, der aber nach Gewichtsprozenten kleiner ist als der Anteil der Grundsubstanz Zinn, danach ausgewählt ist, die Schmelztemperatur des Lotes herabzusetzen und ein zweiter nach Gewichtsprozenten kleinerer Bestandteil ein Stoff ist, der sich im Zinn nicht löst, wodurch beim Abkühlen vom flüssigen in den festen Zustand Kristallisationskeime entstehen, die ein feines Gefüge bewirken.

2. Sicherungseinsatz nach Anspruch 1 , **dadurch gekennzeichnet, dass** die Lotsubstanz des Schmelzleiters eine Zinn(Sn)-Bismuth(Bi)-Kupfer(Cu)-Legierung, eine Zinn-Indium(In)-Kupfer-Legierung oder eine Zinn-Bismuth-Eisen-Legierung ist.

3. Sicherungseinsatz nach Anspruch 2, **dadurch gekennzeichnet, dass** eine Zinn(Sn)-Bismuth(Bi)-Kupfer(Cu)-Legierung ist, die Bestandteile im Verhältnis nach Gewichtsprozenten enthält: Sn von 60 % bis 96 %, Bi von 3 % bis 40 %, Cu von 0,3 % bis 5,0 %, insgesamt 99,5 %, Rest übliche Verunreinigungen.

4. Sicherungseinsatz nach Anspruch 2, **dadurch gekennzeichnet, dass** eine Zinn(Sn)-Indium(In)-Kupfer(Cu)-Legierung ist, die Bestandteile im Verhältnis nach Gewichtsprozenten enthält: Sn von 70 % bis 96 %, In von 3 % bis 30 %, Cu von 0,3 % bis 5,0 %, insgesamt 99,5 %, Rest übliche Verunreinigungen.

5. Sicherungseinsatz nach Anspruch 3, **dadurch gekennzeichnet, dass** die Lotsubstanz eine Zinn-Bismuth-Kupfer-Legierung ist, mit den Bestandteilen im Verhältnis nach Gewichtsprozenten: Sn von 89 % bis 96 %, Bi von 3 % bis 10 %, Cu von 0,8% bis 2,3 %, insgesamt 99,5 %, Rest übliche Verunreinigungen.

6. Sicherungseinsatz nach Anspruch 3, **dadurch gekennzeichnet, dass** die Lotsubstanz eine Zinn-Bismuth-Kupfer-Legierung ist, mit den Bestandteilen im Verhältnis nach Gewichtsprozenten: Sn von 69 % bis 89 %, Bi von 10 % bis 30 %, Cu von 0,3 % bis 10 %, insgesamt 99,5 %, Rest übliche Verunreinigungen.

7. Sicherungseinsatz nach Anspruch 1,
**dadurch gekennzeichnet, dass** das Lot, als Lotwerkstoff in einem Lotdepot eines Trägers, und bzw. oder der Träger mit einer Oxidhaut versehen ist.

8. Sicherungseinsatz nach Anspruch 7, **dadurch gekennzeichnet, dass** die Oxidhaut thermisch gebildet ist.

9. Sicherungseinsatz nach Anspruch 7, **dadurch gekennzeichnet, dass** die Oxidhaut chemisch gebildet ist.

10. Verfahren zur Herstellung eines Sicherungseinsatzes nach Anspruch 9, wobei der Schmelzleiter mit einem Lotwerkstoff in einem Lotdepot eines Trägers versehen ist und das Lot und/oder der Träger einer thermischen Behandlung in oxidierender Atmosphäre unterzogen wird.

11. Verfahren zur Herstellung eines Sicherungseinsatzes nach Anspruch 9, wobei der Schmelzleiter mit einem Lotwerkstoff in einem Lotdepot eines Trägers versehen ist und das Lot und/oder der Träger mit einer zum Lot und bzw. oder Träger affinen Substanz behandelt wird.

12. Verfahren nach Anspruch 11, **dadurch gekennzeichnet, dass** bei einem Sicherungseinsatz mit einem Lot auf der Basis von Zinn und einem Träger auf der Basis von Kupfer der Schmelzleiter mit einer Natrium-Sulfid-Lösung behandelt wird.

13. Verfahren nach Anspruch 11 oder 12, **dadurch gekennzeichnet, dass** eine zum Lot und/oder Träger affine Substanz zwischen saugfähigen und mit der affinen Substanz getränkten Rollen erfolgt.

14. Verfahren nach einem der Ansprüche 10 bis 13, **dadurch gekennzeichnet, dass** die Oxidation nur im Bereich des Lotes und der angrenzenden Bereiche des Trägers ausgebildet wird.

15. Lotwerkstoff für Sicherungseinsätze, wobei das Lot als wirksame cadmiumfreie Substanz eine Zinn-Legierung mit zwei weiteren Bestandteilen enthält,
**dadurch gekennzeichnet, dass** ein erster, nach Gewichtsprozenten größerer Bestandteil, der aber nach Gewichtsprozenten kleiner ist als der Anteil der Grundsubstanz Zinn, danach ausgewählt ist, die Schmelztemperatur des Lotes herabzusetzen und ein zweiter nach Gewichtsprozenten kleinerer Bestandteil ein Stoff ist, der sich im Zinn nicht löst, wodurch beim Abkühlen vom flüssigen in den festen Zustand Kristallisationskeime entstehen, die ein feines Gefüge bewirken

16. Lotwerkstoff nach Anspruch 15 bestehend aus einer Zinn-Bismuth-Kupfer-Legierung, einer Zinn-Indium-Kupfer-Legierung oder einer Zinn-Bismuth-Eisen-Legierung.

17. Lotwerkstoff nach Anspruch 16, **dadurch gekennzeichnet, dass** eine Zinn(Sn)-Bismuth(Bi)-Kupfer(Cu)-Legierung die Anteile nach Gewichtsprozenten aufweist: Bi 10 % bis 30 %, Cu 0,3 % bis 1,0 %, insgesamt mit Zinn 99,5 %, Rest übliche Verunreinigungen.

## Claims

1. Fuse link, in particular for low-voltage high-breaking-capacity fuses, LV HBC fuses, which has at least one fusible conductor having a solder substance in a solder deposit of a support, the solder being based on tin and the support being based on copper, in which the solder, as active cadmium-free substance, contains a tin alloy with two further constituents, **characterized in that** a first constituent, of which there is a higher content in percent by weight but a lower content in percent by weight than the content of the base substance tin, then being selected so as to reduce the melting point of the solder, and a second constituent, of which there is a lower content in percent by weight, being a substance which is not soluble in the tin, with the result that during cooling from the liquid state to the solid state, crystallization nuclei which produce a fine microstructure are formed.

2. Fuse link according to claim 1, **characterized in that** the solder substance of the fusible conductor is a tin (Sn)-bismuth (Bi)-copper (Cu) alloy, a tin-indium (In)-copper alloy or a tin-bismuth-iron alloy.

3. Fuse link according to claim 2, **characterized in that** a tin (Sn)-bismuth (Bi)-copper (Cu) alloy is, which contains the following constituents in percent by weight: from 60% to 96% of Sn, from 3% to 40% of Bi, from 0.3% to 5.0% of Cu, total 99.5%, remainder standard impurities.

4. Fuse link according to claim 2, **characterized in that** a tin (Sn)-indium (In)-copper (Cu) alloy is, which contains the following constituents in percent by weight: from 70 to 96% of Sn, from 3% to 30% of In, from 0.3% to 5.0% of Cu, total 99.5%, remainder standard impurities.

5. Fuse link according to claim 3, **characterized in that** the solder substance is a tin-bismuth-copper alloy, comprising the following constituents in percent by weight: from 89% to 96% of Sn, from 3% to 10% of Bi, from 0.8% to 2.3% of Cu, total 99.5%, remainder standard impurities.

6. Fuse link according to claim 3, **characterized in that** the solder substance is a tin-bismuth-copper alloy, comprising the following constituents in percent by weight: from 69% to 89% of Sn, from 10% to 30% of Bi, from 0.3% to 10% of Cu, total 99.5%, remainder standard impurities.

7. Fuse link according to claim 1, **characterized in that** the solder, as solder material in a solder deposit of a support, and/or the support is provided with an oxide skin.

8. Fuse link according to claim 7, **characterized in that** the oxide skin is formed by thermal means.

9. Fuse link according to claim 7, **characterized in that** the oxide skin is formed by chemical means.

10. Process for producing the fuse link according to claim 9, in which the fusible conductor is provided with a solder material in a solder deposit of a support, and the solder and/or the support is subjected to a heat treatment in an oxidizing atmosphere.

11. Process for producing the fuse link according to claim 9, in which the fusible conductor is provided with a solder material in a solder deposit of a support, and the solder and/or the support is treated with a substance which has an affinity for the solder and/or support.

12. Process according to claim 11, **characterized in that** in the case of a fuse link having a solder based on tin and a support based on copper, the fusible conductor is treated with a sodium sulfide solution.

13. Process according to claim 11 or 12, **characterized in that** a substance which has an affinity for the solder and/or support takes place between absorbent rolls which have been impregnated with the substance having the affinity.

14. Process according to one of claims 10 to 13, **characterized in that** the oxidation is formed only in the region of the solder and the adjoining regions of the support.

15. Solder material for fuse links, in which the solder, as active cadmium-free substance, contains a tin alloy with two further constituents, **characterized in that** a first constituent, of which there is a higher content in percent by weight but a lower content in percent by weight than the content of the base substance tin, then being selected so as to reduce the melting point of the solder, and a second constituent, of which there is a lower content in percent by weight, being a substance which is not soluble in the tin, with the result that during cooling from the liquid state to the solid state, crystallization nuclei which produce a fine microstructure are formed.

16. Solder material according to claim 15, consisting of a tin-bismuth-copper alloy, a tin-indium-copper alloy or a tin-bismuth-iron alloy.

17. Solder material according to claim 16, **characterized in that** a tin (Sn)-bismuth (Bi)-copper (Cu) alloy contains the elements in the following percentages by weight: 10% to 30% of Bi, 0.3% to 1.0% of Cu, total with tin 99.5%, remainder standard impurities.

## Revendications

1. Liaison fusible, en particulier pour des fusibles basse tension à haut pouvoir de coupure, fusibles HPC, qui présente au moins un conducteur fusible avec une substance d'apport dans un dépôt de la substance d'apport d'un support, la substance d'apport étant formée à base d'étain et le support à base de cuivre, la substance d'apport contenant comme substance efficace et sans cadmium un alliage d'étain avec deux autres composants, **caractérisée en ce qu'**un premier composant plus grand en pourcentages en poids, mais qui est plus petit en pourcentages en poids que la fraction de la substance de base qu'est l'étain, est choisi de sorte pour abaisser la température de fusion de la substance d'apport et un second composant plus petit en pourcentages en poids est une substance qui ne se dissout pas dans l'étain, de sorte que, lors du refroidissement de l'état liquide à l'état solide, il se forme des germes de cristallisation qui entraînent une structure fine.

2. Liaison fusible selon la revendication 1, **caractérisée en ce que** la substance d'apport du conducteur fusible est un alliage étain(Sn)-bismuth(Bi)-cuivre(Cu), un alliage étain-indium(In)-cuivre ou un alliage étain-bismuth-fer.

3. Liaison fusible selon la revendication 2, **caractérisée en ce que** la substance est un alliage étain(Sn)-bismuth(Bi)-cuivre (Cu), qui contient des composants dans le rapport selon les pourcentages en poids suivants : Sn de 60 % à 96 %, Bi de 3 % à 40 %, Cu de 0,3 % à 5,0 %, au total 99,5 %, le reste étant des impuretés typiques.

4. Liaison fusible selon la revendication 2, **caractérisée en ce que** la substance est un alliage étain(Sn)-indium(In)-cuivre (Cu), qui contient des composants dans le rapport selon les pourcentages en poids suivants : Sn de 70 % à 96 %, In de 3 % à 30 %, Cu de 0,3 % à 5,0 %, au total 99,5 %, le reste étant des impuretés typiques.

5. Liaison fusible selon la revendication 3, **caractérisée en ce que** la substance d'apport est un alliage étain-bismuth-cuivre, comprenant les composants dans le rapport selon les pourcentages en poids suivants : Sn de 89% à 96%, Bi de 3% à 10%, Cu de 0,8% à 2,3%, au total 99,5%, le reste étant des impuretés typiques.

6. Liaison fusible selon la revendication 3, **caractérisée en ce que** la substance d'apport est un alliage étain-bismuth-cuivre, comprenant les composants dans le rapport selon les pourcentages en poids suivants : Sn de 69% à 89%, Bi de 10% à 30%, Cu de 0,3% à 10%, au total 99,5%, le reste étant des impuretés typiques.

7. Liaison fusible selon la revendication 1, **caractérisée en ce que** la substance d'apport, comme matériau de substance d'apport dans un dépôt de substance d'apport d'un support, et/ou le support est doté d'une pellicule d'oxyde.

8. Liaison fusible selon la revendication 7, **caractérisée en ce que** la pellicule d'oxyde est formée thermiquement.

9. Liaison fusible selon la revendication 7, **caractérisée en ce que** la pellicule d'oxyde est formée chimiquement.

10. Procédé pour la fabrication d'une liaison fusible selon la revendication 9, le conducteur fusible étant doté d'un matériau de la substance d'apport dans un dépôt de substance d'apport d'un support et la substance d'apport et/ou le support étant soumis à un traitement thermique dans une atmosphère oxydante.

11. Procédé pour la fabrication d'une liaison fusible selon la revendication 9, le conducteur fusible étant doté d'un matériau de substance d'apport dans un dépôt de substance d'apport d'un support et la substance d'apport et/ou le support étant traité avec une substance affine par rapport à la substance d'apport et/ou au support.

12. Procédé selon la revendication 11, **caractérisé en ce que**, dans le cas d'une liaison fusible avec une substance d'apport à base d'étain et un support à base de cuivre, le conducteur fusible est traité avec une solution de sulfure de sodium.

13. Procédé selon la revendication 11 ou 12, **caractérisé en ce qu'**une substance affine par rapport à la substance d'apport et/ou le support intervient entre des rouleaux pouvant absorber et étant imbibés avec la substance affine.

14. Procédé selon l'une quelconque des revendications 10 à 13, **caractérisé en ce que** l'oxydation n'est réalisée que dans la zone de la substance d'apport et des zones voisines du support.

15. Matériau de substance d'apport pour liaisons fusibles, la substance d'apport contenant comme substance efficace et sans cadmium un alliage d'étain avec deux autres composants, **caractérisée en ce qu'**un premier composant plus grand en pourcentages en poids, mais qui est plus petit en pourcentages en poids que la fraction de la substance de base qu'est l'étain, est choisi de sorte pour abaisser la température de fusion de la substance d'apport et un second composant plus petit en pourcentages en poids est une substance qui ne se dissout pas dans l'étain, de sorte que, lors du refroidissement de l'état liquide à l'état solide, il se forme des germes de cristallisation qui entraînent une structure fine.

16. Matériau de substance d'apport selon la revendication 15, composé d'un alliage étain-bismuth-cuivre, d'un alliage étain-indium-cuivre ou d'un alliage étain-bismuth-fer.

17. Matériau de substance d'apport selon la revendication 16, **caractérisée en ce qu'**un alliage étain(Sn)-bismuth-(Bi)-cuivre(Cu) présente les fractions selon les pourcentages en poids suivants : Bi 10% à 30%, Cu 0,3% à 1,0%, au total avec 99,5% d'étain, le reste étant des impuretés typiques.
